# EUROPÄISCHE PATENTSCHRIFT

(11) **EP 1 045 081 B1**
(45) Veröffentlichungstag und Bekanntmachung des Hinweises auf die Patenterteilung: **15.05.2002**
(21) Anmeldenummer: 00102093.2
(22) Anmeldetag: 03.02.2000
(51) Int. Cl.: E04C 5/07

(54) **Bewehrungsstab**
Reinforcing bar
Barre d'armature

(30) Priorität: 15.04.1999 DE 19917126
(43) Veröffentlichungstag der Anmeldung: 18.10.2000
(73) Patentinhaber: SCHÖCK BAUTEILE GmbH, D-76534 Baden-Baden (DE)
(72) Erfinder:
(74) Vertreter: Blumenröhr, Dietrich

(56) Entgegenhaltungen:
- WO-A-97/02393
- DE-A- 2 902 296
- DE-A- 3 422 905
- DE-A- 3 446 006
- DE-A- 3 702 677
- DE-U- 9 318 354

## Beschreibung

Die Erfindung betrifft einen Bewehrungsstab, der insbesondere zur wärmegedämmten Kraftübertragung zwischen zwei vorzugsweise aus Beton hergestellten Bauteilen dient, wobei der Bewehrungsstab aus faserverstärktem Kunststoff besteht. Bewehrungsstäbe werden beispielsweise zusammen mit einem von den Bewehrungsstäben durchquerten Isolierkörper in Bauteilfugen eingesetzt, um neben einer Kraftübertragung auch eine ausreichende Wärmedämmung zu erzielen.

Bezüglich derartiger Kunststoffbewehrungsstäbe (vgl. WO/9702393 A) wurden in der Vergangenheit verstärkt Untersuchungen angestellt, um für bestimmte Anwendungsfälle eine Alternative neben den herkömmlichen aus Betonstahl oder Edelstahl bestehenden Metallstäben zu schaffen. Ein wesentlicher Anreiz für Versuche mit Kunststoffbewehrungsstäben liegt in der geringeren Wärmeleitfähigkeit bestimmter Kunststoffe (etwa Polyester, Vinylester etc.); auch lassen sich durch verschiedene Fasertypen wie etwa Glas-, Aramid- und andere Fasern die Zugfestigkeit und somit die Stabilität des Bewehrungsstabs sehr genau dem jeweiligen Anwendungsfall anpassen.

Ein wesentliches Problem der bekannten Kunststoffstäbe liegt jedoch darin, daß diese zwar im Fugenbereich zwischen zwei Betonbauteilen entsprechend den üblicherweise dort eingebauten Edelstahlstäben korrosionsbeständig sind, allerdings werden die verwendeten Fasern in den vom Beton beaufschlagten Bereichen durch das dort vorherrschende alkalische Milieu angegriffen, so daß sie hierdurch ihre kraftübertragende Funktion nicht mehr vollständig ausführen können. Verursacht wird dies dadurch, daß die als Hartmatrix der Zugstäbe verwendeten Kunststoffe in der Regel ein gewisses Potential an Mikrorissen aufweist, welche sich bei zusätzlicher Zugbeanspruchung zu Makrorissen entwickeln. Durch diese Makrorisse verliert die Hartmatrix gegenüber den Verstärkungsfasern ihre Schutzfunktion, so daß beispielsweise im Beton vorhandene alkalische Wässer Zugang zur Faseroberfläche haben und dort zerstörend bzw. korrodierend wirken können. Dies ist der wesentliche Grund dafür, daß Bewehrungsstäbe mit Verstärkungsfasern aus E-Glas und Aramid bis jetzt im Bauwesen noch keine nennenswerte Anwendung gefunden haben.

Hiervon ausgehend liegt der vorliegenden Erfindung die Aufgabe zugrunde, einen Bewehrungsstab aus Kunststoffmaterial zur Verfügung zu stellen, der sich durch verstärkte Resistenz gegenüber in Beton und Mörtel vorherrschende alkalischen Medien auszeichnet.

Diese Aufgabe wird erfindungsgemäß dadurch gelöst, daß der Bewehrungsstab auf seiner Außenseite eine metallische Umhüllung aufweist, die geschlossen über die Außenseite umläuft und den faserverstärkten Kunststoff gegenüber der Umgebung diffusionsdicht abschirmt. Somit fungiert die metallische Umhüllung als Schutzschicht, so daß der faserverstärkte Kunststoff hinsichtlich seiner statischen und Wärmedämmeigenschaften ausgewählt werden kann, ohne hierbei die chemische Widerstandsfähigkeit in den Vordergrund zu stellen.

Diese metallische Umhüllung kann beispielsweise aus einer Metallfolie und insbesondere aus einer Edelstahlfolie bestehen, wobei schon geringste Foliendicken ausreichen können, um das Eindringen alkalischer Medien zu verhindern, wodurch gleichzeitig auch aufgrund der geringen Folienstärke die Wärmeleitfähigkeit nicht wesentlich ins Gewicht fällt bzw. bei einer Edelstahlfolie ohnehin recht gute Werte aufweist.

Der wesentliche Vorteil einer metallischen Umhüllung kommt dann zum Tragen, wenn die metallische Umhüllung eine verlorene Form bildet, die bei der Herstellung des Bewehrungsstabes verwendet wird, die also beispielsweise vor dem Gießen des Bewehrungsstabes in die Form gegeben, anschließend mit dem faserverstärkten Kunststoffmaterial gefüllt und hierbei gleich durchgängig mit diesem verbunden wird. Die metallische Umhüllung kann auch während eines Pultrusionsprozesses als formgebende Umhüllung bzw. Form oder Schalung dienen. Der Vorteil solcher Verfahren liegt darin, daß quasi "naß in naß" ein inniger Verbund zwischen dem Matrixmaterial (Kunstharz) und der äußeren metallischen Umhüllung hergestellt werden kann.

Um die insbesondere aus einem streifenförmigen Platten- oder Folienmaterial hergestellte metallische Umhüllung in die geforderte dem Stabquerschnitt angepaßte Rohrbzw. Schlauchform zu bringen, kann das Platten- bzw. Folienmaterial an seinen Längsrändern miteinander verbunden sein, insbesondere durch Umfalzen, Prägen, Kleben, Schweißen und ähnliche Verbindungsarten.

Darüber hinaus ist es natürlich auch möglich, daß die metallische Umhüllung aus einer Beschichtung besteht, die entweder die Gießform für den faserverstärkten Kunststoff beaufschlagt und nach dem Vergießen an der Außenseite des Bewehrungsstabes festgelegt wird, oder die den Kunststoffbewehrungsstab nach dessen Herstellung beaufschlagt.

Unabhängig von der Art der Aufbringung der Umhüllung ist es aber wesentlich, daß die Umhüllung aus einem metallischen Material mit geringer Wärmeleitfähigkeit, insbesondere aus Edelstahl hergestellt ist. Hierdurch ist sichergestellt, daß der in der geringen Wärmeleitfähigkeit liegende Vorteil der Kunststoffbewehrungsstäbe nicht wesentlich beeinträchtigt wird, da man ansonsten gleich auch vollständig aus Metall hergestellte Stäbe verwenden könnte. Außerdem sollte die Umhüllung aus einem korrosionsbeständigen Material bestehen, um den Kunststoffbewehrungsstab dauerhaft gegenüber dem alkalischen Milieu des Betons schützen zu können.

Was die Form der Umhüllung betrifft, so empfiehlt es sich, dieser eine strukturierte Außen- und/oder Innenfläche zu geben, welche beispielsweise durch Prägen oder ähnliche Verfahren hergestellt wird, um hierdurch den Formschluß mit dem Beton einerseits und mit dem Kunststoffmaterial andererseits zu verbessern, was gleichzeitig auch die Verbundeigenschaften des Bewehrungsstabes im Beton oder Mörtel verbessert. Insgesamt empfiehlt es sich entsprechend der Ausführungsform bei gerippten Metallstäben, daß auch der erfindungsgemäße Kunststoffbewehrungsstab auf seiner Außenseite gerippt ausgeführt ist, wobei zweckmäßigerweise auch Fasern oder andere geeignete Füllstoffe mit in die Rippen verlagert sind, um die dort auftretenden Scherbeanspruchungen sicher und dauerhaft abfangen zu können. Was die Form der Rippen betrifft, so läßt sich diese bei erfindungsgemäß hergestellten Stäben problemlos optimieren und den jeweiligen Einsatz-Gegebenheiten anpassen.

Bei Verwendung von Edelstahlfolie als metallisches Umhüllungsmaterial läßt sich sowohl eine Diffusionsdichtigkeit gegenüber alkalischen Medien als auch eine Korrosionsbeständigkeit für nicht vom Beton umgebene Stabbereiche erzielen. Werden jedoch anstelle von Edelstahl andere Metalle eingesetzt, wozu sich aufgrund der sehr geringen Kosten beispielsweise herkömmliches Dosenblech empfiehlt, so besitzen diese Metalle zwar die erforderliche Difussionsdichtigkeit, jedoch fehlt Ihnen in der Regel die gewünschte Korrosionsbeständigkeit. Eine solche Korrosionsbeständigkeit läßt sich jedoch ohne großen Aufwand dadurch erreichen, daß man den Bewehrungsstab mit metallischer Umhüllung beschichtet, wozu sich beispielsweise Epoxidharze anbieten.

Ein vorteilhaftes Beschichtungsverfahren besteht darin, den Bewehrungsstab elektrostatisch aufzuladen und durch eine Pulververwirbelungskammer zu führen, wobei sich durch die elektrostatische Aufladung die Epoxidharzpulverpartikel an der Staboberfläche ablagern können. Anschließend werden die so aufgeladenen Stäbe durch eine Ofenstrecke geführt, und die Epoxidharzpartikel werden durch Wärmezufuhr von außen nach innen aufgeschmolzen. Besonders vorteilhaft ist in diesem Zusammenhang, daß erst die metallische Umhüllung die elektrostatische Aufladung ermöglicht, wohingegen der Faserkunststoff nicht leitend ist und demnach auch nicht direkt elektrostatisch aufgeladen werden kann.

Weitere Vorteile und Merkmale der vorliegenden Erfindung ergeben sich aus der nachfolgenden Beschreibung von Ausführungsbeispielen anhand der Zeichnung; hierbei zeigen
- Figur 1: einen erfindungsgemäßen Bewehrungsstab im Querschnitt; und
- Figur 2: eine alternative Ausführungsform eines erfindungsgemäßen Bewehrungsstabes ebenfalls im Querschnitt.

Der in Figur 1 dargestellte zylindrische Kunststoffbewehrungsstab 1 besteht aus einem Kunststoff bzw. Kunstharz als Matrix-Material 2 und etwa parallel zur Stabachse verlaufenden Bewehrungsfasern 3, die beispielsweise aus Glasfasern, Aramidfasern und dergleichen bestehen können. Wesentlich an dem Bewehrungsstab ist nun eine auf der Außenseite des Kunststoffstabes aufgebrachte metallische Umhüllung 4, die sich über den gesamten Umfang erstreckt und als diffusionsdichte Abdichtung gegenüber der Stabumgebung ausgebildet ist.

Die metallische Umhüllung 4 ist im Ausführungsbeispiel aus Figur 1 rohr- bzw. schlauchförmig ausgebildet ohne Längsnaht.

Eine solche Längsnahtverbindung 15 einer Umhüllung 14 ist in Figur 2 dargestellt, wo auch zu erkennen ist, daß die dort gewählte Längsnahtverbindung aus einer Klebeoder Schweißverbindung besteht, die so ausgewählt ist, daß sie die Herstellung einer vollstähdigen Dichtigkeit und auch mechanischen Beanspruchbarkeit gewährleistet. Im übrigen entspricht der in Figur 2 dargestellte Bewehrungsstab 11 aber dem Bewehrungsstab 1 aus Figur 1.

Es sei noch angemerkt, daß anstelle einer längsnahtfreien rohr- bzw. schlauchförmigen Umhüllung und anstelle einer Umfalzung zweier aus Folienmaterial hergestellter Umhüllungshälften natürlich auch andere Herstellungsarten möglich sind, um eine geschlossene Umhüllung zu erzielen, beispielsweise eine Längsnahtschweißung, aber auch ein schraubengangförmiges Wickeln eines Folienmaterials unter Verfalzung bzw. Verschweißung benachbarter Wicklungsränder.

Zusammenfassend bietet die vorliegende Erfindung den Vorteil, daß bei gleichbleibenden mechanischen Eigenschaften bekannter Kunststoffbewehrungsstäbe eine sichere Dichtigkeit gegenüber alkalischen Medien hergestellt werden kann, wodurch die demgemäß umhüllten Bewehrungsstäbe auch dauerhaft in Betonbauteile eingebaut werden können.

## Patentansprüche

1. Bewehrungsstab aus faserverstärktem Kunststoff,
**dadurch gekennzeichnet,**
**daß** der Bewehrungsstab (1, 11) auf seiner Außenseite eine dünne metallische Umhüllung (4, 14) aufweist.

2. Bewehrungsstab nach Anspruch 1,
**dadurch gekennzeichnet,**
**daß** die Umhüllung (4, 14) geschlossen umläuft und den faserverstärkten Kunststoff (2, 12) gegenüber der alkalischen und feuchten Umgebung abschirmt.

3. Bewehrungsstab nach zumindest einem der vorstehenden Ansprüche,
**dadurch gekennzeichnet,**
**daß** die metallische Umhüllung (4, 14) aus einer Metallfolie, insbesondere einer Edelstahlfolie besteht.

4. Bewehrungsstab nach zumindest einem der vorstehenden Ansprüche,
**dadurch gekennzeichnet,**
**daß** die metallische Umhüllung (4, 14) eine verlorene Form ist, die bei der Herstellung des Bewehrungsstabes (1, 11) verwendet wird.

5. Bewehrungsstab nach zumindest einem der vorstehenden Ansprüche,
**dadurch gekennzeichnet,**
**daß** die metallische Umhüllung (4, 14) aus einem streifenförmigen Platten- oder Folienmaterial hergestellt ist, das zur Herstellung der rohr- oder schlauchförmigen geschlossenen Umhüllung an seinen Längsrändern (15) miteinander verbunden ist.

6. Bewehrungsstab nach Anspruch 5,
**dadurch gekennzeichnet,**
**daß** das Verbinden der Längsränder (15) durch Umfalzen, Prägen, Kleben, Schweißen oder dergleichen erfolgt.

7. Bewehrungsstab nach zumindest einem der vorstehenden Ansprüche,
**dadurch gekennzeichnet,**
**daß** die metallische Umhüllung aus einer Beschichtung besteht.

8. Bewehrungsstab nach Anspruch 7,
**dadurch gekennzeichnet,**
**daß** die Umhüllung eine Beschichtung der Herstellungsform für den faserverstärkten Kunststoff ist.

9. Bewehrungsstab nach Anspruch 7,
**dadurch gekennzeichnet,**
**daß** die Umhüllung eine Beschichtung des fertigen Kunststoff-Bewehrungs-stabes ist.

10. Bewehrungsstab nach zumindest einem der vorstehenden Ansprüche,
**dadurch gekennzeichnet,**
**daß** die Umhüllung eine strukturierte Außen- und/oder Innenfläche aufweist.

11. Bewehrungsstab nach Anspruch 10,
**dadurch gekennzeichnet,**
**daß** die strukturierte Außen- und/oder Innenfläche durch Prägen hergestellt ist.

12. Bewehrungsstab nach zumindest einem der vorstehenden Ansprüche,
**dadurch gekennzeichnet,**
**daß** der Bewehrungsstab auf seiner Außenseite gerippt ausgeführt ist.

13. Bewehrungsstab nach zumindest einem der vorstehenden Ansprüche,
**dadurch gekennzeichnet,**
**daß** die Umhüllung (4, 14) aus einem metallischen Material mit geringer Wärmeleitfähigkeit, insbesondere aus Edelstahl hergestellt ist.

14. Bewehrungsstab nach zumindest einem der vorstehenden Ansprüche,
**dadurch gekennzeichnet,**
**daß** die Umhüllung (4, 14) aus einem korrosionsbeständigem Material hergestellt ist.

15. Bewehrungsstab nach zumindest einem der vorstehenden Ansprüche,
**dadurch gekennzeichnet,**
**daß** die Umhüllung (4, 14) diffusionsdicht gegenüber insbesondere alkalischen Medien ist.

16. Bewehrungsstab nach zumindest einem der vorstehenden Ansprüche,
**dadurch gekennzeichnet,**
**daß** die Umhüllung (4, 14) auf ihrer Außenseite beschichtet ist.

17. Bewehrungsstab nach Anspruch 16,
**dadurch gekennzeichnet,**
**daß** die Beschichtung aus einer Pulverbeschichtung und insbesondere aus Epoxidharz besteht.

18. Bewehrungsstab nach Anspruch 17,
**dadurch gekennzeichnet,**
**daß** die Epoxidharzbeschichtung durch elektrostatisches Aufladen der metallischen Umhüllung, durch anschließendes Aufbringen des Epoxidharz in einer Pulververwirbelungskammer mit nachfolgender Wärmebehandlung hergestellt ist.

## Claims

1. Reinforcing bar of fibre-reinforced plastics,
**characterised in that**
the reinforcing bar (1, 11) has a thin metal covering (4, 14) on its outer side.

2. Reinforcing bar according to claim 1,
**characterised in that**
the covering (4, 14) is closed around its circumference and protects the fibre-reinforced plastics (2, 12) against the alkaline and moist environment.

3. Reinforcing bar according to at least one of the preceding claims,
**characterised in that**
the metal covering (4, 14) consists of a metal foil, especially a special steel foil.

4. Reinforcing bar according to at least one of the preceding claims,
**characterised in that**
the metal covering (4, 14) is a dead mould which is used in the manufacture of the reinforcing bar (1, 11).

5. Reinforcing bar according to at least one of the preceding claims,
**characterised in that**
the metal covering (4, 14) is made from a strip-shaped sheet or foil material which, to produce the tube- or hose-shaped closed covering, is joined together along its longitudinal edges (15).

6. Reinforcing bar according to claim 5,
**characterised in that**
the longitudinal edges (15) are joined together by crimping over, stamping, adhesive bonding, welding or the like.

7. Reinforcing bar according to at least one of the preceding claims,
**characterised in that**
the metal covering consists of a coating.

8. Reinforcing bar according to claim 7,
**characterised in that**
the covering is a coating on the manufacturing mould for the fibre-reinforced plastics.

9. Reinforcing bar according to claim 7,
**characterised in that**
the covering is a coating on the finished plastics reinforcing bar.

10. Reinforcing bar according to at least one of the preceding claims,
**characterised in that**
the covering has a textured outer and/or inner surface.

11. Reinforcing bar according to claim 10,
**characterised in that**
the textured outer and/or inner surface is produced by stamping.

12. Reinforcing bar according to at least one of the preceding claims,
**characterised in that**
the reinforcing bar is ribbed on its outer side.

13. Reinforcing bar according to at least one of the preceding claims,
**characterised in that**
the covering (4, 14) is made of a metal material of low thermal conductivity, especially of special steel.

14. Reinforcing bar according to at least one of the preceding claims,
**characterised in that**
the covering (4, 14) is made of a corrosion-resistant material.

15. Reinforcing bar according to at least one of the preceding claims,
**characterised in that**
the covering (4, 14) is impermeable to diffusion especially with respect to alkaline media.

16. Reinforcing bar according to at least one of the preceding claims,
**characterised in that**
the covering (4, 14) is coated on its outer side.

17. Reinforcing bar according to claim 16,
**characterised in that**
the coating consists of a powder coating and especially of epoxy resin.

18. Reinforcing bar according to claim 17,
**characterised in that**
the epoxy resin coating is produced by electrostatic charging of the metal covering, by subsequent application of the epoxy resin in a powder fluidisation chamber, followed by heat treatment.

## Revendications

1. Barre d'armature en matériau renforcé par des fibres, **caractérisée en ce que** la barre d'armature (1, 11) présente une fine enveloppe métallique (4, 14) sur son côté extérieur.

2. Barre d'armature selon la revendication 1, **caractérisée en ce que** l'enveloppe (4, 14) est fermée sur son pourtour et blinde la matière plastique (2, 12) renforcée par des fibres contre le milieu alcalin et humide.

3. Barre d'armature selon au moins l'une des revendications précédentes, **caractérisée en ce que** l'enveloppe (4, 14) métallique est constituée d'une feuille métallique, notamment d'une feuille d'acier spécial.

4. Barre d'armature selon au moins l'une des revendications précédentes, **caractérisée en ce que** l'enveloppe (4, 14) métallique est un moule perdu utilisé lors de la fabrication de la barre d'armature (1, 11).

5. Barre d'armature selon au moins l'une des revendications précédentes, **caractérisée en ce que** l'enveloppe (4, 14) métallique est fabriquée en matériau en plaques ou en feuilles en forme de bande, raccordées entre elles pour la fabrication de l'enveloppe fermée en forme de tube ou de tuyau flexible sur ses bords longitudinaux (15).

6. Barre d'armature selon la revendication 5, **caractérisée en ce que** le raccordement des bords longitudinaux (15) est réalisé par sertissage, estampage, collage, soudage ou procédé similaire.

7. Barre d'armature selon au moins l'une des revendications précédentes, **caractérisée en ce que** l'enveloppe métallique est constituée d'un revêtement.

8. Barre d'armature selon la revendication 7, **caractérisée en ce que** l'enveloppe est un revêtement du moule de fabrication pour la matière plastique renforcée par des fibres.

9. Barre d'armature selon la revendication 7, **caractérisée en ce que** l'enveloppe est un revêtement de la barre d'armature en matière plastique finie.

10. Barre d'armature selon au moins l'une des revendications précédentes, **caractérisée en ce que** l'enveloppe présente une surface extérieure et/ou intérieure structurée.

11. Barre d'armature selon la revendication 10, **caractérisée en ce que** la surface extérieure et/ou intérieure structurée est fabriquée par estampage.

12. Barre d'armature selon au moins l'une des revendications précédentes, **caractérisée en ce que** la barre d'armature est réalisée de manière nervurée sur son côté extérieur.

13. Barre d'armature selon au moins l'une des revendications précédentes, **caractérisée en ce que** l'enveloppe (4, 14) est fabriquée en matériau métallique à faible conductibilité thermique, notamment en acier spécial.

14. Barre d'armature selon au moins l'une des revendications précédentes, **caractérisée en ce que** l'enveloppe (4, 14) est fabriquée en matériau anticorrosion.

15. Barre d'armature selon au moins l'une des revendications précédentes, **caractérisée en ce que** l'enveloppe (4, 14) est imperméable à la diffusion envers des liquides particulièrement alcalins.

16. Barre d'armature selon au moins l'une des revendications précédentes, **caractérisée en ce que** l'enveloppe (4, 14) est revêtue sur son côté extérieur.

17. Barre d'armature selon la revendication 16, **caractérisée en ce que** le revêtement est constitué d'un revêtement par poudre et notamment de résine époxy.

18. Barre d'armature selon la revendication 17, **caractérisée en ce que** le revêtement en résine époxy est fabriqué par chargement électrostatique de l'enveloppe métallique, par apport ultérieur de résine époxy dans une chambre de tourbillonnement à poudre avec traitement thermique postérieur.
